# EUROPÄISCHE PATENTSCHRIFT

(11) **EP 0 280 756 B1**
(45) Veröffentlichungstag und Bekanntmachung des Hinweises auf die Patenterteilung: **27.06.1990**
(21) Anmeldenummer: 87103236.3
(22) Anmeldetag: 06.03.1987
(51) Int. Cl.: B24D 3/34

(54) **Verfahren zur Verbesserung der Schleifleistung von Schleif- und Honkörpern**
Process for improving the grinding efficiency of grinding and honing tools
Procédé pour modifier le rendement de meulage des outils de meulage et d'alésage

(43) Veröffentlichungstag der Anmeldung: 07.09.1988
(73) Patentinhaber: Carborundum Schleifmittelwerke GmbH, D-4000 Düsseldorf 13 (DE)
(72) Erfinder: Elbel, Karl, Dr., D-7530 Pforzheim (DE)
(74) Vertreter: Frank, Gerhard, Dipl.-Phys.

(56) Entgegenhaltungen:
- EP-A- 0 090 959
- EP-A- 0 114 280
- DE-A- 1 803 233
- US-A- 2 768 886
- US-A- 4 324 797
- US-A- 4 541 843
- SOVIET INVENTIONS ILLUSTRATED, Woche 84/22, Zusammenfassung 84-139747/22, 11. Juli 1984, Derwent Publications Ltd, London, GB; & SU-A-1 041 279 (VOLZHSK ABRASIVE RE) 15-09-1983
- CHEMICAL ABSTRACTS, Band 89, 1978, Seite 268, Zusammenfassung Nr. 219679z, Columbus, Ohio, US; A.V. YAKIMOV et al.: "Study of the cutting ability of impregnated grinding wheels", & VESTN. MASHINOSTR. 1978, 58(6), 31-3
- JAPANESE PATENTS GAZETTE, Woche A27, Zusammenfassung 48464A/27, 14. August 1978, Derwent Publications Ltd, London, GB; & JP-A-53 058 568 (SUMITOMO CHEMICAL K.K.) 26-05-1978
- PATENT ABSTRACTS OF JAPAN, Band 10, Nr. 18, 24. Januar 1986, Seite 115 M 448; & JP-A-60 178 066 (KIYANON DENSHI K.K.) 12-09-1985
- ULLMANN, BAND 24, SEITE 35

## Beschreibung

Die Erfindung betrifft ein Verfahren nach dem Oberbegriff des Patentanspruchs 1.

Es ist bekannt, daß beim Schleifen wärmeempfindlicher Stähle mit reduzierter Zerspanleistung gearbeitet werden muß wegen der sonst unzulässigen thermischen Beeinflußung des Werkstoffgefüges. Als hauptsächliche thermisch bedingte Schleifschäden sind hierbei zu nennen: Maßabweichung und Verzug, Brandmarken, Gefügeveränderungen, Auf- und Neuhärtung, Weichhautbildung, ungünstige Beeinflussung des Eigenspannungszustandes, Rißbildung und chemische Reaktionen.

Auch beim Schleifen von NE-Metallen wie Aluminimum, Messing, Titan u.a. treten Schwierigkeiten mit den herkömmlichen Schleifscheiben auf, und zwar dadurch, daß sich die Späne in der Scheibenoberfläche verkeilen und nachfolgend zum Teil wieder auf die geschliffene Werkstückoberfläche aufgeschweißt werden. Man hilft sich dann dadurch, daß man mit Schleiföl als Kühlmittel arbeitet und die Scheiben kontinuierlich abrichtet. Dies führt einerseits zu Umweltproblemen (verbrauchtes Schleiföl ist "Abfallöl", kein "Altöl") und entsprechenden Kosten, auch steigt der Schleifscheibenverbrauch durch das "continuous dressing", wodurch die Schleifkosten weiter steigen.

Es hat nicht an Versuchen gefehlt, hier zumindest in Teilbereichen Abhilfe zu schaffen. So werden schon seit Jahrzehnten für bestimmte Aufgaben keramisch gebundene Schleif- und Honkörper nachträglich in der Wärme und zumeist im Vakuum mit flüssigem Schwefel getränkt und anschließend erkalten gelassen. Der Schwefel wirkt hier als Hochdruckschmiermittel. Es läßt sich jedoch nicht vermeiden, daß beim Arbeiten mit derart getränkten Schleifkörpern chemische Reaktionen mit der Werkstückoberfläche ablaufen. Schwefel macht aber den Stahl spröde und rotbrüchig und ist mithin sehr schädlich, von der Umweltbelastung einmal abgesehen.

Ein anderer Weg, der vorgeschlagen wurde, ist die Zuführung von Kühlschmiermittel über eine Hohlwelle in die Schleifscheibenbohrung und von dort durch die entsprechend poröse Schleifscheibe an die Kontaktstelle Scheibe/Werkstück. Hier muß das im Umlauf geführte Kühlmittel extrem gereinigt werden, damit sich die Poren der Schleifscheibe nicht verstopfen. (Industrie-Anzeiger 53, 1982, S. 39ff)

Es hat sich gezeigt, daß Schleifkörper, die gemäß der EP-0 114 280 bzw. US- 4 541 843 unter Zusatz einer Metallseife hergestellt wurden, überraschend gute Schleifeigenschaften besitzen. So lassen sich mit solchen Scheiben vergütete und gehärtete Stähle schneller und kühler schleifen als mit herkömmlichen Schleifscheiben. Beim Schleifen von Aluminium, Titan, Kunststoffen und ähnlichen Werkstoffen setzen sich solche metallseifenenthaltenden Schleifscheiben bzw. Honkörper nicht zu, weshalb die gefürchteten Wiederaufschweißungen und Blechmantelbildungen vermieden werden. Auch die Gratbildung wird stark unterdrückt, wenn nicht völlig vermieden.

Es sind auch schon Verfahren vorgeschlagen worden, mit denen dieses vorteilhafte Schleifverhalten auch bei konventionell hergestellten Schleif- oder Honkörpern erreicht werden soll: So beschreiben die Veröffentlichungen "Soviet Inventions Illustrated, Woche 84/22, Zusammenfassung 84-139747/22, 11. Juli 1984, Derwent Publications Ltd. London, G.B." und "Chemical Abstracts, Band 89,1978, Seite 268, Zusammenfassung Nr. 219679z, Columbus, Ohio, USA"

Im Prägnierverfahren, bei denen dem betreffenden Schleifkörper Aluminiumstearat als Metallseife zugeführt wird, indem der Schleifkörper in ein Imprägniergemisch mit dieser Metallseife eingetaucht und somit "imprägniert" wird.

Hierbei bilden die erwünschten Metallseifen jedoch nur einen Teil des Imprägniergemisches und es sind in der Regel mehrere Imprägniervorgänge mit anschließender Trocknung bzw. Entfernung von Überschüssen des Imprägniergemisches erforderlich (beispielsweise durch Rotation des imprägnierten Schleifrades und Hinausschleudem überschüssiger Anteile des Imprägniergemisches). Insbesondere, wenn lediglich Metallseifen (ohne die aus den genannten Dokumenten enthaltenen weiteren Bestandteile des Imprägniergemisches) eingebracht werden sollen, kommt man nicht ohne geeignete Lösungsmittel (Wasser oder organische Lösungsmittel) aus, was eine Wiederholung des Imprägniervorganges mit anschließenden Trocknungsvorgängen erfordert, um die gewünschte Menge an Seife in den Schleifkörper einzubringen.

Die vorbekannten Verfahren ermöglichen daher nur eine unzureichende Einbringung von Metallseifen in einen Schleifkörper.

Es ist daher Aufgabe der Erfindung, die vorbekannten Verfahren so weiterzubilden, daß die einzubringenden Metallseifen in kompakter Form anfallen, also insbesondere nur eine einzige Tränkung des Schleifkörpers ausreicht, wobei unerwünschte oder überflüssige Gemischbestandteile weitgehend vermieden werden.

Erfindungsgemäß wird diese Aufgabe gemäß dem kennzeichnenden Teil des Patentanspruchs 1 gelöst.

Vorteilhafterweise werden hierbei fertig gebrannte, keramisch gebundene Scheiben mit verhältnismäßig großem Porenvolumen, vornehmlich einer Struktur 7 oder größer, mit Metallseifen behandelt, bis das Volumen der eingebrachten Metallseifen wenigstens 5% des Gesamtvolumens der Schleifscheibe entspricht. Entsprechendes gilt für kunststoffgebundene Schleifkörper, sofern sie eine entsprechende Struktur besitzen.

Als Metallseifen sollen hier verstanden werden neutrale oder basische Salze ein- oder mehrwertiger Metalle oder Amine. Vorteilhafterweise werden solche Seifen verwendet, die einerseits umwelt- und kühlmittelverträglich sind, und die andererseits einen möglichst hohen Schmelzpunkt haben. Hierzu sind vornehmlich zu nennen Salze bzw. Seifen folgender Fettsäuren, deren Schmelzpunkt (F) mit angegeben ist:
Laurinsäure C₁₁H₂₃₋COOH F 43°C
Myristinsäure Cᵢ₃H₂₇-COOH F 54°C
Palmitinsäure C₁₅H₃₁COOH F 63_{°}C
Stearinsäure C₁₇H₃₅-COOH F 71 _{°}C
Arachinsäure C₁₉H₃₉-COOH F 75°C
Behensäure C₂₁H₄₃-COOH F 80°C
mit Kalzium, Zink, Aluminium, Natrium oder Lithium.

Als Fettsäuren können auch Montansäuren C₂₂... bis C₃₄ mit Schmelzpunkten über 80_{°}C verwendet werden, ebenso wie Hydroxyverbindungen der aufgeführten Verbindungen, als Beispiel sei hierzu die 12-Oxystearinsäure erwähnt.

Die erfindungsgemäße Möglichkeit der Einbringung von Metallseifen in entsprechend poröse Schleifscheibenkörper ist die, daß sich die Seife in der Schleifscheibe bzw. in dem Honkörper durch chemische Reaktion bildet. Dies hat den Vorteil, daß sich nur geringe Wassermengen bilden, die entfernt werden müssen, und daß die Seifen in kompakter Form anfallen, also ggf. nur eine einzige Tränkung ausreicht. Ferner kann hier auf den Zusatz geringer Bindemittelmengen verzichtet werden.

Beispielsweise wird Stearinsäure geschmolzen, die stöchiometrische Menge Zinkoxid hierin dispergiert und die erhitzte Scheibe sofort im Anschluß daran hiermit getränkt, ggf. im Vakuum, und solange weiter erhitzt, bis die folgende Reaktion
abgelaufen und das Reaktionswasser entfernt ist. Anstelle entsprechender Metalloxide können auch Metallhydroxide oder -carbonate verwendet werden, so daß dann beispielsweise folgende entsprechende Reaktionen zur Bildung der Metallseife im Schleifkörper ablaufen:

Eine weitere Möglichkeit der Bildung erfindungsgemäßer Metallseifen in den Schleif- bzw. Honkörpem durch chemische Reaktion besteht darin, daß man von einer entsprechenden Schmelze einer Ammoniumseife ausgeht, welcher die stöchiometrische Menge des entsprechenden Metalloxids bzw. Metallhydroxids zugesetzt wurde. Nach der Tränkung wird zur Bildung der Metallseife das bei der Reaktion Beispiel:
entstehende Wasser und Ammoniak ausgetrieben.

## Patentansprüche

1. Verfahren zur Verbesserung der Schleifleistung keramisch oder kunststoffgebundener Schleif-oder Honkörper durch Verwendung von Metallseifen in den Porenräumen der Schleif- oder Honkörper, insbesondere von Salzen der Stearinsäure mit ein- oder mehrwertigen Metallen, dadurch gekennzeichnet, daß die Metallseife innerhalb der Porenräume aus einem metallseifenfreien Reaktionsgemisch gebildet wird, das aus Fettsäure oder einer Fettsäure-Hydroxy-Verbindung oder einer Ammoniumseife der allgemeinen Formel (CnH2n+₁-COOH) mit n≥11 und einer Metall-Verbindung, die aus der Gruppe der Oxide oder Hydroxide oder Carbonate ausgewählt ist, besteht, indem das Reaktionsgemisch durch Erwärmung verflüssigt und unter Vakuum in die Porenräume eingebracht wird, worauf unter weiterer Wärmezufuhr die Reaktion zur Bildung der Metallseife abläuft und danach die Reaktionsnebenprodukte ausgetrieben werden.

2. Verfahren nach Anspruch 1, dadurch gekennzeichnet, daß die Metallverbindung Natriumhydroxid ist und daß bei einer Erwärmung über 71_{°}C sich in den Porenräumen Natriumstearat und Wasser nach folgender Reaktionsgleichung bildet:

3. Verfahren nach Anspruch 1, dadurch gekennzeichnet, daß das Reaktionsgemisch aus einer Schmelze von Ammoniumstearat und der stöchiometrischen Menge des Metalloxids oder Metallhydroxids gebildet ist.

4. Verfahren nach Anspruch 3, dadurch gekennzeichnet, daß das Metallhydroxid LiOH ist, wodurch folgende Reaktion abläuft:

5. Verfahren nach Anspruch 1, dadurch gekennzeichnet, daß die Metallverbindung aus der Gruppe der Oxide, Hydroxide oder Carbonate der Metalle der ersten und zweiten Haupt- bzw. Nebengruppe des Periodischen Systems ausgewählt ist.

6. Verfahren nach Anspruch 1, dadurch gekennzeichnet, daß das Reaktionsgemisch aus Stearinsäure oder Hydroxystearinsäure oder Ammoniumsteareat und einer Metallverbindung gebildet ist.

## Claims

1. Process for improving the grinding efficiency of grinding or honing bodies which are combined with ceramic or plastics materials, by the utilisation of metallic soaps in the pore spaces of the grinding or honing bodies, more especially salts of stearic acid with mono- or polyvalent metals, characterised in that the metallic soap within the pore spaces is formed from a reaction mixture, which is free of metallic soap and is formed from fatty acid, a fatty acid hydroxy compound or an ammonium soap of the general formula (CₙH₂ₙ₊₁-COOH) with n a11 and a metallic compound, which is selected from the group of oxides, hydroxides or carbonates, wherein the reaction mixture is liquefied by heat and introduced into the pore spaces under vacuum, whereupon the reaction to form the metallic soap is effected with an additional input of heat, and the reaction by-products are subsequently removed.

2. Process according to claim 1, characterised in that the metallic compound is sodium hydroxide, and in that, at a heating level of more than 71_{°}C, sodium stearate and water are formed in the pore spaces according to the following reaction equation:

3. Process according to claim 1, characterised in that the reaction mixture is formed from a fused mass of ammonium stearate and the stoichiometric quantity of the metallic oxide or metallic hydroxide.

4. Process according to claim 3, characterised in that the metallic hydroxide is LiOH, whereby the following reaction occurs:

5. Process according to claim 1, characterised in that the metallic compound is selected from the group of oxides, hydroxides or carbonates of the metals in the first and second principal and/or secondary groups of the Periodic Table.

6. Process according to claim 1, characterised in that the reaction mixture is formed from stearic acid or hydroxy stearic acid or ammonium stearate and a metallic compound.

## Revendications

1. Procédé pour améliorer le rendement de meulage des outils de meulage et de pierrage à liant céramique ou plastique par l'utilisation de savons métalliques dans les porosités des outils de meulage et de pierrage, en particulier de sels de l'acide stéarique avec des métaux mono- ou polyvalents, caractérisé en ce que le savon métallique est formé à l'intérieur des porosités à partir d'un mélange réactionnel exempt de savons métalliques constitué d'acide gras ou d'un composé d'hydroxyde-acide gras ou d'un savon d'ammonium de la formule générale (CₙH₂ₙ₊₁-COOH) avec n ₂11 et d'un composé métallique sélectionné dans le groupe des oxydes ou hydroxydes ou carbonates, en liquéfiant le mélange réactionnel par échauffement et en l'introduisant sous vide dans les porosités, après quoi la réaction pour la formation du savon métallique se déroule avec apport de chaleur supplémentaire, suivie de l'expulsion des produits de réaction secondaires.

2. Procédé selon la revendication 1, caractérisé en ce que le composé métallique est de l'hydroxyde de sodium et qu'un échauffement au-delà de 71°C provoque dans les porosités la formation de stéarate de sodium et d'eau selon la formule de réaction suivante:

3. Procédé selon la revendication 1, caractérisé en ce que le mélange réactionnel est constitué d'un bain de stéarate d'ammonium et de la quantité stoechiométrique de l'oxyde métallique ou de l'hydroxyde métallique.

4. Procédé selon la revendication 3, caractérisé en ce que l'hydroxyde métallique est du LiOH, ce qui conduit à la réaction suivante:

5. Procédé selon la revendication 1, caractérisé en ce que le composé métallique est sélectionné dans le groupe des oxydes, hydroxydes ou carbonates des métaux des premiers et deuxième groupes principaux et respectivement secondaires de la classification périodique des éléments.

6. Procédé selon la revendication 1, caractérisé en ce que le mélange réactionnel est constitué d'acide stéarique ou d'acide hydroxystéarique ou de stéarate d'ammonium et d'un composé métallique.
